# EUROPÄISCHE PATENTSCHRIFT

(11) **EP 2 788 466 B1**
(45) Veröffentlichungstag und Bekanntmachung des Hinweises auf die Patenterteilung: **16.03.2016**
(21) Anmeldenummer: 12795809.8
(22) Anmeldetag: 05.12.2012
(51) Int. Cl.: C11D 3/37, C11D 1/72

(54) **VERWENDUNG VON ZUBEREITUNGEN FÜR DIE MASCHINELLE GESCHIRRREINIGUNG**
USE OF FORMULATIONS FOR MACHINE DISHWASHING
UTILISATION DE PRÉPARATIONS POUR LAVAGE EN LAVE-VAISSELLE

(30) Priorität: 09.12.2011 EP 11192855
(43) Veröffentlichungstag der Anmeldung: 15.10.2014
(73) Patentinhaber: BASF SE, 67056 Ludwigshafen (DE)
(72) Erfinder: FISCHER, Sonja, 68723 Plankstadt (DE); TROPSCH, Jürgen, 67354 Römerberg (DE); WEBER, Heike, 68239 Mannheim (DE); ETTL, Roland, 68804 Altlussheim (DE)
(86) Internationale Anmeldenummer: PCT/EP2012/074393
(87) Internationale Veröffentlichungsnummer: WO 2013/083577

(56) Entgegenhaltungen:
- EP-A2- 0 285 038
- DE-A1- 10 042 815
- DE-A1- 10 311 616

## Beschreibung

Die vorliegende Erfindung betrifft die Verwendung von Zubereitungen, enthaltend
(a1) mindestens ein Copolymer, erhältlich durch Copolymerisation von
   (a1.1) mindestens einem N-Vinylamid,
   (a1.2) Vinylacetat,
   (a1.3) mindestens einem Polyether,
   (a1.4) gegebenenfalls mindestens einem weiteren Comonomer,
(a2) mindestens ein Alkoxylat der allgemeinen Formel (I)

   R¹-(OCH₂CHR²)ₘOR³ (I)

   wobei die Variablen wie folgt definiert sind:
   - R¹: C₈-C₂₄-Alkyl, linear oder verzweigt,
   - R²: C₁-C₁₀-Alkyl, jeweils gleich oder verschieden, linear oder verzweigt, oder Wasserstoff,
   - R³: Wasserstoff oder C₁-C₄-Alkyl, linear oder verzweigt,
   - m: eine Zahl im Bereich von 1 bis 100,
   in Formulierungen für die automatische Geschirrreinigung.

Weiterhin betrifft die vorliegende Erfindung die Verwendung von bestimmten Copolymeren.

An Formulierungen für die maschinelle Geschirrreinigung werden anspruchsvolle Forderungen gestellt. Neben der eigentlichen rückstandsfreien Reinigung will man erreichen, dass Geschirr, metallene Gegenstände und Gläser makellos glänzen. Bis etwa 2001 wurden daher in vielen Fällen ein Reiniger, ein Klarspülmittel und ein sogenanntes Regeneriersalz getrennt in die Geschirrspülmaschine dosiert, wobei dem Regeneriersalz die Bindung von Kalziumionen und Magnesiumionen zukam und der Klarspüler die Aufgabe hatte, für einen flächigen Ablauf des Wassers auf dem Spülgut zu sorgen und die Bildung von Kalk- und Wasserflecken zu verhindern.

Seither eingeführte "3 in 1"-Geschirrspülmittel vereinigen die Funktion von Reiniger, Klarspülmittel und Regeneriersalz in einem Produkt. Dadurch entfällt für den Verbraucher ein Nachfüllen von Klarspüler und Salz in die Geschirrspülmaschine. Das Einbinden von weiteren Funktionen (z.B. Schutz vor Glaskorrosion und Schutz vor dem Anlaufen von Silber) führte zur Entwicklung von x in 1 (mit z.B. x = 6 oder 9) oder "all in one"-Produkten.

WO 2008/132131 offenbart die Verwendung einer Kombination aus wenigstens einem Alkoholalkoxylat, wenigstens einem kurzkettigen Alkoholethoxylat, wenigstens einem sulfonatgruppenhaltigen Polymer und/oder wenigstens einem hydrophil modifizierten Polycarboxylat und gegebenenfalls einem Polycarboxylat, zusammen mit allgemein üblichen weiteren Bestandteilen, zur Verbesserung der Klarspülleistung in phosphathaltigen und in phosphatfreien Maschinengeschirrspülmitteln.

DE 102 33 834 A offenbart als nichtionische Tenside in Mitteln für die maschinelle Geschirreinigung alkoxylierte, vorzugsweise ethoxylierte primäre Alkohole mit 8 bis 18 C-Atomen und durchschnittlich 1 bis 12 Mol Ethylenoxid (EO) pro mol Alkohol. Bevorzugt sind Alkoholethoxylate aus Alkoholen nativen Ursprungs mit 12 bis 18 C-Atomen, wie Kokos-, Palm-, Talgfett- oder Oleylalkohol, mit durchschnittlich 2 bis 8 Mol EO pro Mol Alkohol.

Bei vielen "X in 1" oder "All in one"-Geschirrspülmitteln wird noch nicht das gute Klarspülergebnis erreicht, das man mit der Verwendung von separatem Klarspüler erzielen kann, nämlich Streifen-freies und Tropfen-freies Ablaufen des Wassers vom Geschirr, so dass dieses glänzend und ohne eingetrocknete Wassertropfen (Spotting) erhalten wird. Es zeigte sich weiterhin, dass man beim Spülen insbesondere in etwas härterem Wasser, also bei 10°dH und mehr, das Filming noch verbessern kann. Dabei wird unter Filming die Ausbildung eines flächigen - unerwünschten - Belags verstanden. Die Werte für Filming sind demnach umso besser, je gleichmäßiger und geringer Beläge auf den Oberflächen der zu spülenden Gegenstände auftreten.

Es bestand also die Aufgabe, Formulierungen bereit zu stellen, die man in "X in 1" oder "All in one"-Geschirrspülmittel einsetzen kann, so dass man das oder die Klarspülmittel beispielsweise über Tablette im Hauptspülgang dosieren kann, man aber erst im Klärspülgang eine gute Wirkung beobachtet.

Dementsprechend wurden die Verwendung von eingangs definierten Zubereitungen in Formulierungen für die maschinelle Geschirrreinigung gefunden, kurz auch erfindungsgemäß verwendete Zubereitungen genannt.

Erfindungsgemäß verwendete Zubereitungen enthalten
(a1) mindestens ein Copolymer, kurz auch Copolymer (a1) genannt. Copolymer (a1) ist erhältlich durch Copolymerisation von
   - (a1.1): mindestens einem N-Vinylamid, beispielsweise N-Vinylformamid oder N-Vinylacetamid, vorzugsweise mindestens einem N-Vinyllactam, beispielsweise N-Vinylpyrrolidon und N-Vinylcaprolactam,
   - (a1.2): Vinylacetat,
   - (a1.3): mindestens einem Polyether,
   - (a1.4): gegebenenfalls mindestens einem weiteren Comonomer, beispielsweise (Meth)acrylsäure, (Meth)acrylnitril und C₁-C₄-Alkyl-(meth)acrylate.

Beispiele für geeignete Polyether (a1.3) sind Polybutylenglykole, erhältlich durch die Polymerisation von 2,3-Dimethyloxiran oder 2-Ethyloxiran. Bevorzugte Polyether (a1.3) sind gewählt aus Polyethylenglykol, Polypropylenglykol und Polytetrahydrofuran, und aus Mischpolymerisaten von Ethylenoxid und Propylenoxid und/oder 2,3-Dimethyloxiran oder 2-Ethyloxiran. Bei vorstehend genannten Mischpolymerisaten von Ethylenoxid und Propylenoxid und/oder 2,3-Dimethyloxiran oder 2-Ethyloxiran kann es sich um statistische Copolymere oder um Blockcopolymere handeln, beispielsweise können von Ethylenoxid und Propylenoxid solche vom AB-Typ oder vom ABA-Typ sein.

Polyether (a1.3) kann einseitig oder beidseitig mit C₁-C₂₀-Alkanol oder einem Alkylierungsmittel, verethert sein, jeweils gleich oder verschieden, bevorzugt mit C₁-C₁₈-Alkanol, beispielsweise mit Methanol, Ethanol, n-Butanol, Isopropanol, n-Propanol, Isobutanol, n-Pentanol, n-Hexanol, n-Octanol, n-Nonanol, n-Decanol, n-Dodecylalkohol, n-Tridecanol, n-Hexadecanol oder n-Octadecanol.

In einer anderen Ausführungsform der vorliegenden Erfindung ist Polyether (a1.3) ein Diol.

In einer Ausführungsform der vorliegenden Erfindung hat Polyether (a1.3) ein mittleres Molekulargewicht M_{w} im Bereich von 1.000 bis 100.000 g/mol, vorzugsweise 1.500 bis 35.000 g/mol, besonders bevorzugt 10.000 g/mol. Die mittleren Molekulargewichte M_{w} werden ausgehend von der gemäß DIN 53240 gemessenen OH-Zahl bestimmt oder durch Gelpermeationschromatographie (GPC).

In einer bevorzugten Ausführungsform der vorliegenden Erfindung handelt es sich bei Copolymer (a1) um ein Pfropfcopolymer, bei denen mindestens ein Polyether (a1.3) als Pfropfgrundlage dient, auf die N-Vinylamid (a1.1), Vinylacetat (a1.2) und gegebenenfalls mindestens ein weiteres Comonomer (a1.4) aufgepfropft sind, beispielsweise durch radikalische Copolymerisation.

In einer Ausführungsform der vorliegenden Erfindung sind in solchen Copolymeren (a1), die Pfropfcopolymere sind, in den Seitenketten N-Vinylamid (a1.1), Vinylacetat (a1.2) und gegebenenfalls mindestens ein weiteres Comonomer (a1.4) statistisch aufgepfropft. In einer anderen Ausführungsform der vorliegenden Erfindung enthalten Zweige von solchen Copolymeren (a1), die Pfropfcopolymere sind, jeweils nur einpolymerisiertes N-Vinylamid (a1.1) oder nur Vinylacetat (a1.2) oder gegebenenfalls nur weiteres Comonomer (a1.4).

Beispiele für geeignete weitere Comonomere (a1.4) sind (Meth)acrylsäure, (Meth)acrylnitril und C₁-C₄-Alkyl-(meth)acrylate, bevorzugt Acrylsäure, Methylacrylat, Ethylacrylat und n-Butylacrylat. In einer Ausführungsform der vorliegenden Erfindung weist Copolymer (a1) ein mittleres Molekulargewicht M_{w} im Bereich von 90.000 bis 140.000 g/mol auf, bestimmt durch GPC.

In einer Ausführungsform der vorliegenden Erfindung weist Copolymer (a1) einen K-Wert nach Fikentscher im Bereich von 10 bis 60 auf, vorzugsweise 15 bis 40, gemessen in einer 1 Gew.-% ethanolischen Lösung bei Zimmertemperatur.

In einer Ausführungsform der vorliegenden Erfindung enthält Copolymer (a1) einpolymerisiert: insgesamt im Bereich von 30 bis 80 Gew.-%, bevorzugt 40 bis 70 Gew.-%, besonders bevorzugt 50 bis 60 Gew.-% N-Vinylamid (a1.1),
insgesamt im Bereich von 10 bis 50 Gew.-%, bevorzugt 15 bis 35 Gew.-%, besonders bevorzugt 25 bis 35 Gew.-% Vinylacetat (a1.2),
insgesamt im Bereich von 10 bis 50 Gew.-%, bevorzugt bis 30 Gew.-%, besonders bevorzugt bis 25 Gew.-% und ganz besonders bevorzugt bis 20 Gew.-% Polyether (a1.3),
insgesamt im Bereich von null bis 10 Gew.-% Comonomer(e) (a1.4),
jeweils bezogen auf die Masse des gesamten Copolymers (a1).

Erfindungsgemäß verwendete Zubereitungen enthalten weiterhin
(a2) mindestens ein Alkoxylat der allgemeinen Formel (I),

   R¹-(OCH₂CHR²)ₘOR³ (I)

   kurz auch Alkoxylat (a2) genannt, in dem die Variablen wie folgt definiert sind:
   - R¹: C₈-C₂₄-Alkyl, verzweigt oder vorzugsweise linear, beispielsweise n-Octyl, n-Decyl, n-Dodecyl, n-Tetradecyl, n-Hexadecyl, n-Octadecyl, n-Eicosyl,
   - R²: C₁-C₁₀-Alkyl, jeweils gleich oder verschieden, linear oder verzweigt, Methyl, Ethyl, n-Propyl, iso-Propyl, n-Butyl, iso-Butyl, sec.-Butyl, tert.-Butyl, n-Pentyl, iso-Amyl, iso-Pentyl; n-Hexyl, iso-Hexyl, sec.-Hexyl, n-Octyl, n-Decyl, iso-Decyl, besonders bevorzugt Methyl
   oder vorzugsweise Wasserstoff,
   - R³: Wasserstoff oder C₁-C₄-Alkyl, verzweigt oder vorzugsweise linear, beispielsweise Methyl, Ethyl, n-Propyl, iso-Propyl, n-Butyl, iso-Butyl, sec.-Butyl, tert.-Butyl, besonders bevorzugt Methyl oder n-Butyl,
   - m: eine Zahl im Bereich von 1 bis 100. Die Zahl m bezeichnet einen Mittelwert und kann eine ganze Zahl sein, muss aber keine ganze Zahl sein.

Alkoxylate der Formel (I) können, wenn man m größer 1 wählt und mindestens zwei R² verschieden voneinander sind, statistische Copolymere oder Block-Copolymere sein, bevorzugt sind sie Block-Copolymere. In Ausführungsformen, in denen die Gruppen R² verschieden sind und m größer als 3, bevorzugt größer als 5 gewählt wird, können die verschiedenen Alkoxyd-Einheiten statisch verteilt oder blockweise in Alkoxylat (a2) angeordnet sein, bevorzugt ist blockweise.

Bevorzugte Alkoxylate (a2) sind alkoxylierte, vorzugsweise ethoxylierte primäre Alkanole mit 8 bis 18 C-Atomen und durchschnittlich 1 bis 12 mol Ethylenoxid (EO) pro mol Alkanol. Besonders bevorzugt sind Alkoxylate aus Alkoholen nativen Ursprungs mit 12 bis 18 C-Atomen, wie Kokos-, Palm-, Talgfett- oder Oleylalkohol, ethoxyliert mit durchschnittlich 2 bis 8 Mol EO pro Mol C₈-C₁₈-Alkanol. Beispielhaft genannt seien im Einzelnen C₁₂-C₁₄-Alkanole, ethoxyliert mit durchschnittlich 3 oder 4 mol EO pro mol Alkanol, C₉-C₁₁-Alkanole, ethoxyliert mit durchschnittlich 7 mol EO pro mol Alkanol, C₁₃-C₁₅-Alkohole, ethoxyliert mit durchschnittlich 3, 5, 7 oder 8 mol EO pro mol Alkanol, sowie C₁₂-C₁₈-Alkohole, ethoxyliert mit durchschnittlich 5 mol EO pro mol Alkanol.

Beispielhaft genannt seien weiterhin
- Gemische von C₁₃- bis C₁₅-Oxoalkoholen, alkoxyliert mit 9 mol Ethylenoxid und 2 mol Butylenoxid pro mol,
- iso-C₁₀-Alkohole, alkoxyliert mit 10 mol Ethylenoxid und im Mittel 1,5 mol 1,2-Pentenoxid,
- C₁₀- bis C₁₂-Fettalkohole, alkoxyliert mit 9 mol Ethylenoxid und 5 mol Propylenoxid,
- C₁₃- bis C₁₅-Oxoalkohole, alkoxyliert mit im Mittel 4,46 mol Ethylenoxid + 0,86 mol Butylenoxid, einfach endgruppenverschlossen mit einer Methylgruppe,
- 2-Propylheptanol, alkoxyliert mit 4,5 mol Ethylenoxid und im Mittel 0,9 mol Propylenoxid und Mischungen von mindestens zwei der vorstehend genannten Alkoxylaten (a2).

Von Alkoxylaten der Formel (I) sind Ethoxylate der Formel (II)

R¹-(OCH₂CH₂)ₓ-OR³ (II)

mit
- R¹: einem linearen C₁₆-C₁₈-Alkylrest,
- R³: lineares oder verzweigtes C₁-C₆-Alkyl oder vorzugsweise Wasserstoff,
- x: im Bereich von 8 bis 10, vorzugsweise 8, 9 oder 10,
bevorzugt. Besonders bevorzugte Ethoxylate der Formel (II) sind solche auf Basis von Talgfettalkoholen (C₁₆-C₁₈-Alkoholen) mit im Mittel 9 mol Ethylenoxid pro mol Talgfettalkohol.

Bevorzugte lineare C₁₆-C₁₈-Alkanole sind n-Hexadecanol und n-Octadecanol. Diese können durch Hydrierung von natürlichem Talgfett gewonnen werden. Geeignet ist aber auch das lineare C₁₇-Alkanol.

Gemische von linearen C₁₆- und C₁₈-Alkanolen natürlichen Ursprungs sind auch als Talgfettalkohol bekannt. Talgfettalkohole weisen in geringem Anteil ungesättigte Anteile, insbesondere Anteile von ein- oder mehrfach ungesättigten C₁₆- und C₁₈-Alkoholen auf. Diese betragen jedoch, bezogen auf die Menge an Alkohol, im Allgemeinen maximal 5 Gew.-%, bevorzugt 0,1 bis 2 Gew.-%. Im Rahmen der vorliegenden Erfindung sollen vorzugsweise Talgfettalkohole wegen der nur geringfügigen Verunreinigung mit ungesättigten Alkanolen unter C₁₆-C₁₈-Alkanolen subsumiert werden.

In einer Ausführungsform der vorliegenden Erfindung enthalten erfindungsgemäß verwendete Zubereitungen im Bereich von 1 bis 60 Gew.-% Copolymer (a1) und 40 bis 99 Gew.-% Alkoxylat (a2), bevorzugt sind 1 bis 50 Gew.-% Copolymer (a1) und 50 bis 99 Gew.-% Alkoxylat (a2).

In einer Ausführungsform der vorliegenden Erfindung liegen Copolymer (a1) und Alkoxylat (a2) in erfindungsgemäß verwendeten Zubereitungen als feste Lösung vor. Dabei soll der Begriff "feste Lösung" einen Zustand bezeichnen, in dem Copolymer (a1) mikrodispers oder im Idealfall molekulardispers in einer festen Matrix von Alkoxylat (a2) verteilt ist, wie man beispielsweise durch Mikroskopie zeigen kann.

In einer Ausführungsform der vorliegenden Erfindung liegen erfindungsgemäß verwendete Zubereitungen (a) als riesel- und fließfähige wasserlösliche Pulver vor.

In einer Ausführungsform der vorliegenden Erfindung liegen erfindungsgemäß verwendete Zubereitungen (a) als Pulver mit einem mittleren Partikeldurchmesser im Bereich von 100 bis 1500 µm vor. In einer anderen Ausführungsform der vorliegenden Erfindung liegen erfindungsgemäß verwendete Zubereitungen (a) als Granulate vor.

In einer anderen Ausführungsform der vorliegenden Erfindung liegen erfindungsgemäß verwendete Zubereitungen (a) als kompakte Mischungen oder als Schicht vor, beispielsweise als Kugeln oder Halbkugeln für Spülmaschinentabletten oder als Beschichtungen von ganzen Spülmaschinentabletten oder als Beschichtungen von Teilen von Spülmaschinentabletten, beispielsweise einzelnen Oberflächen oder Ausschnitten von Oberflächen von Spülmaschinentabletten.

Setzt man erfindungsgemäß verwendete Zubereitungen als oder zur Herstellung von Formulierungen zum Reinigen von Geschirr ein, so erhält man Geschirr, welches vorzüglich gereinigt ist und insbesondere wenig Kalkflecken aufweist. Weiterhin zeigt unter Verwendung von oben beschriebenen Formulierungen gespültes Geschirr sehr gute Filming-Eigenschaften.

Ein weiterer Gegenstand der vorliegenden Erfindung ist die Verwendung von erfindungsgemäß verwendeten Zubereitungen in Formulierungen für die maschinelle Geschirreinigung, kurz auch erfindungsgemäße Verwendung genannt. Ein weiterer Gegenstand der vorliegenden Erfindung ist ein Verfahren zur maschinellen Geschirrreinigung unter Verwendung von mindestens einer erfindungsgemäß verwendeten Formulierung. Ein weiterer Gegenstand der vorliegenden Erfindung sind Formulierungen für die maschinelle Geschirrreinigung, enthaltend mindestens eine erfindungsgemäß verwendete Zubereitung, beispielsweise im Bereich von 0,1 bis 20 Gew.-%, bezogen auf erfindungsgemäßverwendete Formulierung.

In einer Ausführungsform der vorliegenden Erfindung enthalten erfindungsgemäß verwendete Formulierungen:
(a) insgesamt im Bereich von 0,1 bis 20 Gew.-% mindestens eine erfindungsgemäß verwendete Zubereitung, bevorzugt 0,5 bis 15 Gew.-%, besonders bevorzugt 1 bis 10 Gew.-%.
(b) insgesamt im Bereich von 0 bis 10 Gew.-% nichtionisches Tensid, das von Copolymer (a1) und von Alkoxylat (a2) verschieden ist, kurz auch Tensid (b) genannt,
(c) insgesamt im Bereich von 0 bis 20 Gew.-% ein oder mehrere Polycarboxylate, kurz auch Polycarboxylat (c) genannt,
(d) insgesamt im Bereich von 0 bis 50 Gew.-% Komplexbildner, die von anorganischen Phosphaten verschieden sind, kurz auch Komplexbildner (d) genannt,
(e) insgesamt im Bereich von 0 bis 70 Gew.-% ein oder mehrere anorganische Phosphate, kurz auch Phosphat (e) genannt,
(f) insgesamt im Bereich von 0 bis 60 Gew.-% weitere Builder und Cobuilder, die jeweils von Komplexbildner (d) verschieden sind, kurz auch Builder (f) bzw. Cobuilder (f) genannnt,
(g) insgesamt im Bereich von 0 bis 30 Gew.-% Bleichmittel, kurz auch Bleichmittel (g) genannt, und gegebenenfalls Bleichaktivatoren oder Bleichkatalysatoren,
(h) insgesamt im Bereich von 0 bis 8 Gew.-% Enzym(e),
(i) insgesamt im Bereich von 0 bis 50 Gew.-% ein oder mehrere weitere Zusatzstoffe, und gegebenenfalls Wasser.

Dabei sind Angaben in Gew.-% auf gesamten Feststoffgehalt von erfindungsgemäß verwendeter Formulierung bezogen.

In einer Ausführungsform der vorliegenden Erfindung weisen erfindungsgemäß verwendete Formulierungen einen pH-Wert im Bereich von 5 bis 14 auf, bevorzugt 8 bis 13.

In einer Ausführungsform der vorliegenden Erfindung können erfindungsgemäß verwendete Formulierungen einen Wassergehalt im Bereich von 0,1 bis 10 Gew.-% aufweisen, bezogen auf gesamten Feststoffgehalt von erfindungsgemäß verwendeter Formulierung.

Tensid (b) kann im Folgenden auch als Komponente (b) bezeichnet werden. Polycarboxylat (c) kann im Folgenden auch als Komponente (c) bezeichnet werden. Komplexbildner (d) kann im Folgenden auch als Komponente (d) bezeichnet werden, etc. Vorzugsweise enthalten erfindungsgemäß verwendete Formulierungen mindestens einen Stoff, gewählt aus Komponente (b) bis Komponente (i), wobei Komponente (i) von Wasser verschieden ist.

In einer Ausführungsform der vorliegenden Erfindung wählt man Zusatzstoffe (i) aus anionischen oder zwitterionischen Tensiden, Alkaliträgern, Korrosionsinhibitoren, Entschäumern, Farbstoffen, Duftstoffen, Füllstoffen, organischen Lösungsmitteln, Tablettierhilfsmitteln, Disintegrationsmitteln, Verdickern und Löslichkeitsvermittlern.

Die Komponenten (b) bis (i) werden im Folgenden beispielhaft näher beschrieben.

Neben den in erfindungsgemäß verwendeten Zubereitungen (a) enthaltenen nichtionischen Tensiden der Komponente (a) können erfindungsgemäß verwendete Formulierungen bis zu 10 Gew.-% Tensid(e) (b) enthalten, beispielsweise schwach oder niedrig schäumende nichtionische Tenside.

Vorzugsweise enthalten erfindungsgemäß verwendete Formulierungen insgesamt im Bereich von 0,1 bis 10 Gew.-%, bevorzugt von 0,25 bis 5 Gew.-% Tensid (b).

In einer Ausführungsform der vorliegenden Erfindung wählt man Tensid (b) aus Di- und Multiblockcopolymeren, aufgebaut aus C₁-C₂₀-Alkanol, Ethylenoxid und Propylenoxid.

In einer anderen Ausführungsform der vorliegenden Erfindung wählt man Tensid (b) aus Umsetzungsprodukten von Sorbitanestern mit Ethylenoxid und/oder Propylenoxid. Weitere geeignete Tenside (b) sind gewählt aus ethoxylierten oder propoxylierten Sorbitanestern. Ebenfalls eignen sich Aminoxide oder Alkylglycoside. Eine Übersicht geeigneter weiterer nichtionischer Tenside findet man in EP-A 0 851 023 und in DE-A 198 19 187.

In einer Ausführungsform der vorliegenden Erfindung enthalten erfindungsgemäß verwendete Formulierungen ein Gemisch mehrerer verschiedener Tenside (b).

In einer Ausführungsform der vorliegenden Erfindung enthält erfindungsgemäß verwendete Zubereitung mindestens ein Polycarboxylat (c), beispielsweise Alkalimetallsalze von (Meth)acrylsäurehomo- oder (Meth)acrylsäurecopolymeren. Vorzugsweise enthalten erfindungsgemäß verwendete Formulierungen insgesamt im Bereich von 0,1 bis 20 Gew.-% Polycaboxylat(e) (c).

Als Comonomere für (Meth)acrylsäurecopolymere eignen sich monoethylenisch ungesättigte Dicarbonsäuren wie Maleinsäure, Fumarsäure, Maleinsäureanhydrid, Itaconsäure und Citraconsäure. Ein geeignetes Acrylsäurepolymer ist insbesondere Polyacrylsäure, die bevorzugt ein mittleres Molekulargewicht M_{w} im Bereich von 2000 bis 40.000 g/mol aufweist, bevorzugt 2.000 bis 10.000 g/mol, insbesondere 3.000 bis 8.000 g/mol. Geeignet sind weiterhin copolymere Polycarboxylate (c), insbesondere solche der Acrylsäure mit Methacrylsäure und der Acrylsäure oder Methacrylsäure mit Maleinsäure und/oder Fumarsäure.

Es können auch Copolymere aus mindestens einem Monomeren aus der Gruppe bestehend aus monoethylenisch ungesättigten C₃-C₁₀-Mono- oder Dicarbonsäuren oder deren Anhydriden, wie Maleinsäure, Maleinsäureanhydrid, Acrylsäure, Methacrylsäure, Fumarsäure, Itaconsäure und Citraconsäure mit mindestens einem hydrophil oder hydrophob modifizierten Monomeren wie nachfolgend aufgezählt eingesetzt werden.

Geeignete hydrophobe Monomere sind beispielsweise Isobuten, Diisobuten, Buten, Penten, Hexen und Styrol, Olefine mit 10 oder mehr Kohlenstoffatomen oder deren Gemischen wie beispielsweise 1-Decen, 1-Dodecen, 1-Tetradecen, 1-Hexadecen, 1-Octadecen, 1-Eicosen, 1-Docosen, 1-Tetracosen und 1-Hexacosen, C₂₂-α-Olefin, ein Gemisch aus C₂₀-C₂₄-α-Olefinen und Polyisobuten mit im Mittel 12 bis 100 C-Atomen.

Geeignete hydrophile Monomere sind Monomere mit Sulfonat- oder Phosphonatgruppen, sowie nichtionische Monomere mit Hydroxyfunktion oder Alkylenoxidguppen. Beispielsweise seien genannt: Allylalkohol, Isoprenol, Methoxypolyethylenglykol(meth)acrylat, Methoxypolypropylenglykol(meth)acrylat, Methoxypolybutylenglykol(meth)acrylat, Methoxypoly(propylenoxid-coethylenoxid)(meth)acrylat, Ethoxypolyethylenglykol(meth)acrylat, Ethoxypolypropylenglykol(meth)acrylat, Ethoxypolybutylenglykol(meth)acrylat und Ethoxypoly(propylenoxid-coethylenoxid)(meth)acrylat. Die Polyalkylenglykole enthalten dabei 3 bis 50, insbesondere 5 bis 40 und vor allem 10 bis 30 Alkylenoxideinheiten.

Besonders bevorzugte Sulfonsäuregruppen-haltige Monomere sind dabei 1-Acryl-amido-1-propansulfonsäure, 2-Acrylamido-2-propansulfonsäure, 2-Acrylamido-2-methylpropansulfonsäure, 2-Methacrylamido-2-methylpropansulfonsäure, 3-Meth-acrylamido-2-hydroxypropansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen-1-sulfonsäure, Styrolsulfonsäure, Vinylsulfonsäure, 3-Sulfopropylacrylat, 2-Sulfoethylmethacrylat, 3-Sulfopropylmethacrylat, Sulfomethacrylamid, Sulfomethylmethacrylamid sowie Salze der genannten Säuren, wie deren Natrium-, Kalium oder Ammoniumsalze.

Besonders bevorzugte Phosphonatgruppen-haltige Monomere sind die Vinylphosphonsäure und ihre Salze.

In einer Ausführungsform der vorliegenden Erfindung enthalten erfindungsgemäß verwendete Formulierungen im Bereich von bis zu 50 Gew.-% Komplexbildner (d), beispielsweise mindestens 0,1 Gew.-%, bevorzugt 1 bis 45 Gew.-% und besonders bevorzugt 1 bis 40 Gew.-%. Bevorzugte Komplexbildner (d) sind ausgewählt aus Aminocarboxylaten und Polyaminocarboxylaten und deren Salzen, insbesondere Alkalimetallsalzen, sowie deren Derivaten wie beispielsweise Methylestern.

Unter Aminocarboxylaten werden im Rahmen der vorliegenden Erfindung Nitrilotriessigsäure und solche organischen Verbindungen verstanden, die eine tertiäre Aminogruppe aufweisen, die eine oder zwei CH₂-COOH-Gruppen aufweist, die - wie vorstehend erwähnt - partiell oder vollständig neutralisiert sein kann bzw. können. Unter Polyaminocarboxylaten werden im Rahmen der vorliegenden Erfindung solche organischen Verbindungen verstanden, die mindestens zwei tertiäre Aminogruppen aufweisen, die unabhängig voneinander je eine oder zwei CH₂-COOH-Gruppen aufweisen, die - wie vorstehend erwähnt - partiell oder vollständig neutralisiert sein kann bzw. können.

In einer anderen Ausführungsform der vorliegenden Erfindung wählt man Aminocarboxylate aus solchen organischen Verbindungen, die eine sekundäre Aminogruppe aufweisen, die eine oder zwei CH(COOH)CH₂-COOH-Gruppe(n) aufweist, die - wie vorstehend erwähnt - partiell oder vollständig neutralisiert sein kann bzw. können. In einer anderen Ausführungsform der vorliegenden Erfindung wählt man Polyaminocarboxylate aus solchen organischen Verbindungen, die mindestens zwei sekundäre Aminogruppen aufweisen, die je eine CH(COOH)CH₂-COOH-Gruppe aufweisen, die - wie vorstehend erwähnt - partiell oder vollständig neutralisiert sein können.

Besonders bevorzugte Aminocarboxylate und Polyaminocarboxylate wählt man aus Nitrilotriessigsäure (NTA), Ethylendiamintetraessigsäure (EDTA), Diethylentriaminpentaessigsäure, Hydroxyethylethylendiamintriessigsäure und Methylglycindiessigsäure (MGDA), Glutaminsäurediessigsäure, Iminodibernsteinsäure, Hydroxyiminodibernsteinsäure, Ethylendiamindibernsteinsäure, Asparaginsäurediessigsäure sowie deren Salzen, beispielsweise deren Alkalimetallsalzen, insbesondere deren Kalium- und Natriumsalzen. Besonders bevorzugte Komplexbildner (d) sind Methylglycindiessigsäure und deren Salze.

Als Komponente (e) kann erfindungsgemäß verwendete Formulierung im Bereich von bis zu 70 Gew.-% Phosphat (e) enthalten, beispielsweise im Bereich von 5 bis 60 Gew.-%, besonders bevorzugt im Bereich von 20 bis 55 Gew.-%.

Beispiele für Phosphate (e) sind insbesondere Alkalimetallphosphate und polymere Alkalimetallphosphate, die in Form ihrer alkalischen, neutralen oder sauren Natrium- oder Kaliumsalze gewählt werden können. Beispiele derartiger Phosphate (e) sind Trinatriumphosphat, Tetranatriumdiphosphat, Dinatriumdihydrogendiphosphat, Pentanatriumtripolyphosphat, sogenanntes Natriumhexametaphosphat, oligomeres Trinatriumphosphat mit einem Oligomerisierungsgrad von 5 bis 1000, bevorzugt 5 bis 50, und die entsprechenden Kaliumsalze, oder Gemische von Natriumhexametaphosphat und den entsprechenden Kaliumsalzen, oder Gemische der Natrium- und Kaliumsalze. Bevorzugte Phosphate (e) sind Alkalimetallphosphate, insbesondere Pentanatrium- bzw. Pentakaliumtriphosphat (Natrium- bzw. Kaliumtripolyphosphat), weiterhin Natriummetaphosphat.

In einer bevorzugten Ausführungsform der vorliegenden Erfindung enthält erfindungsgemäß verwendete Formulierung kein Phosphat (e); wobei Formulierungen mit weniger als 100 Gew.-ppm Phosphat (e), bezogen auf Feststoffgehalt der betreffenden erfindungsgemäß verwendeten Formulierung, im Rahmen der vorliegenden Erfindung als Phosphat-frei gelten.

Als Komponente (f) kann erfindungsgemäß verwendete Formulierung im Bereich von bis zu 60 Gew.-% Builder (f) oder Cobuilder (f) enthalten, beispielsweise im Bereich von 0,1 bis 60 Gew.-%. Unter Builder (f) bzw. Cobuilder (f) sind im Rahmen der vorliegenden Erfindung wasserlösliche oder wasserunlösliche Substanzen zu verstehen, die von anorganischem Phosphat und von Komplexbildner (d) verschieden sind und deren Hauptaufgabe im Binden von Calcium- und Magnesiumionen besteht.

Builder (f) kann man wählen aus niedermolekularen Carbonsäuren sowie deren Salzen, wie Zitronensäure und ihre Alkalimetallsalze, insbesondere wasserfreies Trinatriumcitrat oder Trinatriumcitratdihydrat. Weitere geeignete Builder (f) sind weiterhin Bernsteinsäure und ihre Alkalimetallsalze, Fettsäuresulfonate, α-Hydroxypropionsäure, Alkalimalonate, Fettsäuresulfonate, C₁-C₂₀-Alkyl- oder C₂-C₂₀-Alkenyldisuccinate, Weinsäurediacetat, Weinsäuremonoacetat, oxidierte Stärke, Oxydisuccinat, Gluconsäuren, Oxadiacetate, Carboxymethyloxysuccinate, Tartratmonosuccinat, Tartratdisuccinat, Tartratmonoacetat, Tartratdiacetat und α-Hydroxypropionsäure.

Weitere Beispiele für geeignete Builder (f) sind Silikate, insbesondere Natriumdisilikat und Natriummetasilikat, Zeolithe, Schichtsilikate, insbesondere solche der Formel α-Na₂Si₂O₅, β-Na₂Si₂O₅, und δ-Na₂Si₂O₅.

Beispiele für Cobuilder (f) sind Phosphonate, beispielsweise Hydroxyalkanphosphonate und Aminoalkanphosphonate. Unter den Hydroxyalkanphosphonaten ist das 1-Hydroxyethan-1,1-diphosphonat (HEDP) als Cobuilder (f) bevorzugt. Es wird vorzugsweise als Natriumsalz eingesetzt, wobei das Dinatriumsalz neutral und das Tetranatriumsalz alkalisch (pH-Wert 9) reagiert. Als Aminoalkanphosphonate kommen vorzugsweise Ethylendiamintetra-methylenphosphonat (EDTMP), Diethylentriaminpentamethylenphosphonat (DTPMP) sowie deren höhere Homologe in Frage. Sie werden vorzugsweise in Form der neutral reagierenden Natriumsalze, z.B. als Hexanatriumsalz der EDTMP bzw. als Hepta- und Octa-Natriumsalz des DTPMP, eingesetzt.

Weiterhin werden Carbonate und Hydrogencarbonate eingesetzt, von denen die Alkalisalze, insbesondere Natriumsalze bevorzugt werden, beispielsweise Natriumcarbonat und Natriumhydrogencarbonat.

In einer Ausführungsform der vorliegenden Erfindung enthalten erfindungsgemäß verwendete Formulierungen im Bereich von bis zu 30 Gew.-% Bleichmittel (g) und gegebenenfalls einen oder mehrere Bleichaktivatoren oder Bleichkatalysatoren.

In einer Ausführungsform der vorliegenden Erfindung enthalten erfindungsgemäß verwendete Formulierungen ein oder mehrere Sauerstoffbleichmittel oder ein oder mehrere Chlor-haltige Bleichmittel. Beispiele für geeignete Sauerstoffbleichmittel sind Natriumperborat, wasserfrei oder beispielsweise als Monohydrat oder als Tetrahydrat oder so genanntes Dihydrat, Natriumpercarbonat, wasserfrei oder beispielsweise als Monohydrat, Wasserstoffperoxid, Persulfate, organische Persäuren wie Peroxylaurinsäure, Peroxystearinsäure, Peroxy-α-Naphthoesäure, 1,12-Diperoxydodecandisäure, Perbenzoesäure, 1,9-Diperoxyazelainsäure, Diperoxyisophthalsäure, jeweils als freie Säure oder als alkalimetallsalz, insbesondere als Natriumsalz, weiterhin Sulfonylperoxysäuren und kationische Peroxysäuren.

Erfindungsgemäß verwendete Formulierungen können beispielsweise im Bereich von 0,5 bis 15 Gew.-% Sauerstoffbleichmittel enthalten.

Geeignete Chlor-haltige Bleichmittel sind beispielsweise 1,3-Dichloro-5,5-dimethylhydantoin, N-Chlorsulfamid, Chloramin T, Chloramin B, Natriumhypochlorit, Calciumhypochlorit, Magnesiumhypochlorit, Kaliumhypochlorit, Kaliumdichloroisocyanurat und Natriumdichloroisocyanurat.

Erfindungsgemäß verwendete Formulierungen können beispielsweise im Bereich von 3 bis 10 Gew.-% Chlor-haltiges Bleichmittel enthalten.

Erfindungsgemäß verwendete Formulierungen können einen oder mehrere Bleichkatalysatoren enthalten. Bleichkatalysatoren kann man wählen aus bleichverstärkenden Übergangsmetallsalzen bzw. Übergangsmetallkomplexen wie beispielsweise Mangan-, Eisen-, Cobalt-, Ruthenium- oder Molybdän-Salenkomplexe oder Mangan-, Eisen-, Cobalt-, Ruthenium- oder Molybdäncarbonylkomplexe. Auch Mangan-, Eisen-, Kobalt-, Ruthenium-, Molybdän-, Titan-, Vanadium- und Kupfer-Komplexe mit stickstoffhaltigen Tripod-Liganden sowie Kobalt-, Eisen-, Kupfer- und Ruthenium-Aminkomplexe sind als Bleichkatalysatoren verwendbar.

Erfindungsgemäß verwendete Formulierungen können einen oder mehrere Bleichaktivatoren, beispielsweise N-Methylmorpholinium-Acetonitril-Salze ("MMA-Salze"), Trimethylammoniumacetonitril-Salze, N-Acylimide wie beispielsweise N-Nonanoylsuccinimid, 1,5-Diacetyl-2,2-dioxo-hexahydro-1,3,5-triazin ("DADHT") oder Nitrilquats, also Trimethylammoniumacetonitril-salz(e), enthalten.

In einer Ausführungsform der vorliegenden Erfindung enthält erfindungsgemäß verwendete Formulierung im Bereich von 0,1 bis 10 Gew.-% Bleichaktivator, bevorzugt von 1 bis 9 Gew.-%, besonders bevorzugt von 1,5 bis 8 Gew.-%, bezogen auf die gesamte erfindungsgemäß verwendete Formulierung.

Erfindungsgemäß verwendete Formulierungen können beispielsweise insgesamt bis 8 Gew.-% Enzym (h) enthalten, bevorzugt sind 0,1 bis 3 Gew.-%, jeweils bezogen auf gesamten Feststoffgehalt der erfindungsgemäß verwendeten Formulierung. Beispiele für Enzyme (h) sind Lipasen, Hydrolasen, Amylasen, Proteasen, Cellulasen, Esterasen, Pectinasen, Lactasen und Peroxidasen.

In einer Ausführungsform der vorliegenden Erfindung können erfindungsgemäß verwendete Formulierungen insgesamt im Bereich von 0,1 bis 50 Gew.-% einen oder mehrere Zusatzstoffe (i) enthalten. Beispiele für Zusatzstoffe (i) sind anionische oder zwitterionische Tenside, Alkaliträger, Korrosionsinhibitoren, Entschäumer, Farbstoffe, Duftstoffe, Füllstoffe, organische Lösungsmittel, Tablettierhilfsmittel, Disintegrationsmittel, Verdicker und Löslichkeitsvermittler.

Disintegrationsmittel werden auch Tablettensprengmittel genannt. Beispiele sind vernetzte Polyvinylpyrrolidone.

Beispiel für Tablettierhilfsmittel ist Polyethylenglykol, beispielsweise mit einem Molekulargewicht M_{w} von mindestens 1500 g/mol. Beispiel für Tablettierhilfsmittel ist Polyethylenglykol, beispielsweise mit einem Molekulargewicht M_{w} von mehr als 1.500 g/mol bis maximal 8.000 g/mol.

Beispiele für anionische Tenside sind C₈-C₂₀-Alkylsulfate, C₈-C₂₀-Alkylsulfonate und C₈-C₂₀-Alkylethersulfate mit einer bis 6 Ethylenoxideinheiten pro Molekül.

Beispiele für zwitterionische Tenside sind Derivate von quaternären aliphatischen Ammonium- oder Phosphoniumsalzen oder von tertiären Sulfoniumsalzen, in denen die aliphatischen Gruppen unverzweigt oder verzweigt sein können und in denen einer der aliphatischen Substituenten einen C₆-C₂₀-Alkylenrest, bevorzugt einen C₈-C₁₈-Alkylenrest aufweist, der eine anionische Gruppe trägt, beispielsweise eine Carboxylgruppe, eine Sulfatgruppe, eine Phosphatgruppe oder eine Phosphonsäuregruppe.

Spezielle Beispiele für zwitterionische Tenside sind Betaine, beispielsweise Cocamidopropylbetain.

Erfindungsgemäß verwendete Formulierungen können einen oder mehrere Alkaliträger enthalten. Alkaliträger sorgen beispielsweise für den pH-Wert von mindestens 9, wenn ein alkalischer pH-Wert gewünscht wird. Geeignet sind beispielsweise Alkalimetallcarbonate, Alkalimetallhydrogencarbonate, Alkalimetallhydroxide und Alkalimetallmetasilikate. Bevorzugtes Alkalimetall ist jeweils Kalium, besonders bevorzugt ist Natrium.

Erfindungsgemäß verwendete Formulierungen können einen oder mehrere Korrosionsinhibitoren enthalten. Darunter sind im vorliegenden Fall solche Verbindungen zu verstehen, die die Korrosion von Metall inhibieren. Beispiele für geeignete Korrosionsinhibitoren sind Triazole, insbesondere Benzotriazole, Bisbenzotriazole, Aminotriazole, Alkylaminotriazole, weiterhin Phenolderivate wie beispielsweise Hydrochinon, Brenzcatechin, Hydroxyhydrochinon, Gallussäure, Phloroglucin oder Pyrogallol.

In einer Ausführungsform der vorliegenden Erfindung enthalten erfindungsgemäß verwendete Formulierungen insgesamt im Bereich von 0,1 bis 1,5 Gew.-% Korrosionsinhibitor.

In einer Ausführungsform der vorliegenden Erfindung enthalten erfindungsgemäß verwendete Formulierungen Inhibitoren der Glaskorrosion. Glaskorrosion kann sich durch Trübungen, Irisieren, Schlieren und Linien auf Glasoberflächen bemerkbar machen. Bevorzugte Inhibitoren der Glaskorrosion sind gewählt aus der Gruppe der Magnesium-, Zink- und Wismut-Salze und Komplexverbindungen von Zink, Magnesium oder Wismut.

Erfindungsgemäß verwendete Formulierungen können einen oder mehrere Entschäumer enthalten, gewählt beispielsweise aus Silikonölen und Paraffinölen.

In einer Ausführungsform der vorliegenden Erfindung enthalten erfindungsgemäß verwendete Formulierungen insgesamt im Bereich von 0,05 bis 0,5 Gew.-% Entschäumer.

In einer Ausführungsform der vorliegenden Erfindung können erfindungsgemäß verwendete Formulierungen eine oder mehrere Säuren enthalten, beispielsweise Methansulfonsäure oder ihre Salze.

In einer Ausführungsform der vorliegenden Erfindung können erfindungsgemäß verwendete Formulierungen einen oder mehrere Farbstoffe aufweisen. Beispiel für einen geeigneten Farbstoff ist Patentblau.

In einer Ausführungsform der vorliegenden Erfindung können erfindungsgemäß verwendete Formulierungen einen oder mehrere Duftstoffe enthalten, beispielsweise ein Parfüm.

In einer Ausführungsform der vorliegenden Erfindung können erfindungsgemäß verwendete Formulierungen ein oder mehrere Konservierungsmittel enthalten, beispielsweise 2-Methyl-2*H-*isothiazol-3-on (Kathon CG).

Ein geeigneter Füllstoff ist beispielsweise Natriumsulfat.

Beispiele für geeignete organische Lösungsmittel sind Ethanol, Isopropanol und Propylenglykol.

Erfindungsgemäß verwendete Reinigungsformulierungen können flüssig, ein Gel oder in fester Form, ein- oder mehrphasig, in Form von Tabletten oder in Form anderer Dosiereinheiten sein.

Setzt man erfindungsgemäß verwendete Formulierungen zum Reinigen von Geschirr ein, so erhält man Geschirr, welches vorzüglich gereinigt ist und insbesondere wenig Kalkflecken aufweist. Weiterhin zeigt unter Verwendung von erfindungsgemäß verwendeten Formulierungen gespültes Geschirr sehr gute Filming-Eigenschaften.

Ein weiterer Gegenstand der vorliegenden Erfindung ist die Verwendung von erfindungsgemäß verwendeten Formulierungen zur maschinellen Geschirreinigung. Ein weiterer Gegenstand der vorliegenden Erfindung ist ein Verfahren zur maschinellen Reinigung von Geschirr unter Verwendung von mindestens einer vorstehend beschriebenen Formulierung (

Dabei soll unter dem Ausdruck "Geschirr" im Zusammenhang mit Geschirrreinigung nicht nur Porzellangeschirr und Kunststoffgeschirr verstanden werden, sondern auch Besteck, beispielsweise Silberbesteck oder Kunststoffbesteck, weiterhin Töpfe, Bratpfannen, Küchenutensilien wie beispielsweise Zitronen- oder Knoblauchpressen oder Messbecher, und weiterhin Gläser und Glasgefäße zum Kochen.

Vorzugsweise handelt es sich bei maschineller Geschirreinigung um ein Spülen mit einer Spülmaschine (englisch: automatic dishwashing").

In einer Ausführungsform der vorliegenden Erfindung setzt man zum Reinigen Wasser mit einer Härte im Bereich von 1 bis 30 °dH, bevorzugt 2 bis 25 °dH ein, worunter insbesondere die Calcium-Härte zu verstehen ist.

Durch das erfindungsgemäße Reinigungsverfahren erhält man Geschirr, welches vorzüglich gereinigt ist und insbesondere wenig Kalkflecken aufweist. Weiterhin zeigt unter Verwendung von erfindungsgemäß verwendeten Formulierungen gespültes Geschirr sehr gute Filming-Eigenschaften.

Ein weiterer Gegenstand der vorliegenden Erfindung ist die Verwendung von Copolymer (a1), erhältlich durch Copolymerisation von
(a1.1) mindestens einem N-Vinylamid
(a1.2) Vinylacetat,
(a1.3) mindestens einem Polyether,
(a1.4) gegebenenfalls mindestens einem weiteren Comonomer,
in Formulierungen für die maschinelle Geschirrreinigung.

In einer bevorzugten Variante dadurch gekennzeichnet, dass Copolymer (a1) erhältlich ist durch Copolymerisation von
insgesamt im Bereich von 30 bis 80 Gew.-% N-Vinylamid (a1.1),
insgesamt im Bereich von 10 bis 50 Gew.-% Vinylacetat (a1.2),
insgesamt im Bereich von 10 bis 50 Gew.-% Polyether (a1.3),
insgesamt im Bereich von null bis 10 Gew.-% Comonomer(e) (a1.4),
jeweils bezogen auf die Masse des gesamten Copolymers (a1).

Weitere Eigenschaften von Copolymer (a1) sind vorstehend beschrieben.

Ein weiterer Gegenstand der vorliegenden Erfindung ist ein Verfahren zur Herstellung von erfindungsgemäß verwendeten Zubereitungen, dadurch gekennzeichnet, dass man mindestens ein Copolymer (a1) und mindestens ein Alkoxylat (a2) miteinander vermischt.

In einer bevorzugten Variante geht man so vor, dass man mindestens ein Copolymer (a1) oder mindestens ein Alkoxylat (a2) aufschmilzt, mit Copolymer (a1) bzw. Alkoxylat (a2) vermischt und danach abkühlen lässt.
In einer anderen bevorzugten Variante geht man dabei so vor, dass man mindestens ein Copolymer (a1) und mindestens ein Alkoxylat (a2) jeweils im aufgeschmolzenen Zustand miteinander vermischt und danach abkühlen lässt.

In einer Ausführungsform vermischt man Copolymer (a1) und Alkoxylat (a2) miteinander, beispielsweise in Substanz oder in Gegenwart von Wasser, und entfernt danach gegebenenfalls das Wasser. Wasser kann man beispielsweise durch Verdampfen entfernen.

In einer bevorzugten Ausführungsform der vorliegenden Erfindung schmilzt man Copolymer (a1) auf, beispielsweise in einem Rührgefäß, in einem beheizbaren Rohr oder einem Extruder, und vermischt danach mit Alkoxylat (a2) in fester oder geschmolzener Form. Danach kann man abkühlen lassen. In einer anderen Ausführungsform der vorliegenden Erfindung schmilzt man Alkoxylat (a2) auf, beispielsweise in einem Rührgefäß, in einem beheizbaren Rohr oder einem Extruder, und vermischt danach mit Copolymer (a1) in fester oder geschmolzener Form. Danach kann man abkühlen lassen.

In einer bevorzugten Ausführungsform der vorliegenden Erfindung vermischt man Copolymer (a1) und Alkoxylat (a2) in jeweils fester Form, schmilzt dann die so erhaltene Mischung auf, beispielsweise in einem Rührgefäß, in einem beheizbaren Rohr oder einem Extruder, und lässt danach abkühlen.

In einer anderen bevorzugten Ausführungsform der vorliegenden Erfindung kann man Copolymer (a1) in aufgeschmolzener Form mit festem Alkoxylat (a2) versetzen, wobei Alkoxylat (a2) aufschmilzt. Dabei oder anschließend vermischt man und lässt danach abkühlen.

In einer anderen bevorzugten Ausführungsform der vorliegenden Erfindung schmilzt man Copolymer (a1) und Alkoxylat (a2) getrennt auf, vermischt die beiden Schmelzen und lässt danach abkühlen.

So ist es beispielsweise möglich, dass man schmelzeflüssiges Copolymer (a1), wie es nach den Reinigungsoperationen im Anschluss an seine Herstellung anfällt, in einem weiteren Schritt weiterverarbeitet. Beispielsweise kann man schmelzeflüssiges Copolymer (a1) in ein geeignetes Mischorgan einbringen und mit mindestens einem Alkoxylat (a2) vermischen. Geeignete Mischorgane sind beispielsweise ein zweiter Extruder, Kneter, dynamische und statische Mischer, und deren Kombinationen.

Eine geeignete Ausführungsform ist das Aufschmelzen von Copolymeren (a1) und Vermischen mit Alkoxylat (a2). Dabei kann man so vorgehen, dass man die Copolymer (a1) und Alkoxylat (a2) einzeln oder als Mischung in eine oder mehrere Zuführöffnungen eines Extruders eindosiert und diese unter Mischen aufschmilzt und danach wieder abkühlt und granuliert. Oder aber man schmilzt nur das Copolymer (a1) auf und dosiert Alkoxylat (a2) an einer oder mehreren Stellen über eine Seitendosierung (Seitenförderschnecke) in die flüssige Schmelze von Copolymer (a1). In dieser Ausführungsform sollte die Extruderschnecke mit geeigneten Mischelementen versehen sein. Geeignete Mischelemente können beispielsweise sein fördernde und nichtfördernde Knetblöcke, Zahnmischelemente, Elemente mit durchbrochenen Stegen, Turbinenmischelemente, Igel, Zahnblöcke etc.

Gemäß einer Ausführungsform erfolgt die Gewinnung des trockenen Copolymers (a1) in Gegenwart von Alkoxylat (a2). Dazu kann man Alkoxylat (a2) in eine Lösung oder Dispersion des Copolymers (a1) oder in das geschmolzene Copolymer (a1) geben und die resultierende Mischung einem Extruder zuführen, oder man führt Alkoxylat (a2) separat in den Extruder ein. Beispielsweise kann man das nichtionische Tensid (a2) kalt als Feststoff oder Flüssigkeit in den Extruder vorlegen und die Polymerlösung dazu pumpen, und beide gemeinsam entgasen, oder man legt die Polymerlösung vor, d.h. pumpt diese in den beheizten Extruder und verdampft erst einen gewissen Anteil des Lösemittels (beispielsweise 50-95%) und gibt dann in einer späteren Stufe das nichtionische Tensid (a2) fest oder als Suspension (Slurry) dazu und verdampft gemeinsam Lösemittel.

Nach dem Abkühlen von Mischung von Copolymer (a1) und Alkoxylat (a2) kann man abkühlen lassen und gegebenenfalls zerkleinern. Zum Zerkleinern eignen sich grundsätzlich alle üblichen hierfür bekannten Techniken wie Heiß- oder Kaltabschlag. Abkühlen lassen und Zerkleinern kann man in beliebiger Reihenfolge durchführen. So ist es beispielsweise möglich, ein Extrudat von Copolymer (a1) und Alkoxylat (a2) mit rotierenden Messern oder mit einem Luftstrahl abzuschlagen und anschließend mit Luft oder unter Schutzgas abzukühlen. In einer anderen Variante ist es möglich, ein Extrudat von Copolymer (a1) und Alkoxylat (a2) als Schmelzestrang auf einem gekühlten Band (Edelstahl, Teflon, Kettenband) abzulegen und nach Erstarrung zu granulieren oder zu vermahlen.

Auch andere Zerkleinerungsmethoden wie z.B. Sprüherstarren sind möglich.

Verbindungen der allgemeinen Formel (I) kann man durch Alkoxylierung der korrespondierenden C₈-C₂₄-Alkohole mit Alkylenoxiden erhalten. Dabei kann sich an die Alkoxylierung eine Veretherung, z. B. mit einem geeigneten Alkohol oder mit einem anderen Alkylierungsmittel, insbesondere mit Dimethylsulfat, oder eine Veresterung mit einer Carbonsäure anschließen.

Bevorzugt ist R² Wasserstoff.

Die Alkoxylierung kann man beispielsweise unter Verwendung von alkalischen Katalysatoren wie Alkalihydroxiden oder Alkalialkoholaten, oder mit sauren Katalysatoren, beispielsweise BF₃ · H₃PO₄, BF₃ · 2 (C₂H₅)₂O, BF₃, SbCl₅, SnCl₄ · 2 H₂O oder Hydrotalcit, oder mit Doppelmetallcyanidkatalysatoren durchführen.

Verfahren zur Herstellung von Copolymer (a1) sind an sich bekannt, siehe beispielsweise WO 2007/051743. Die Herstellung erfolgt vorzugsweise durch radikalisch initiierte Polymerisation, bevorzugt in Lösung, in nichtwässrigen organischen Lösungsmitteln oder in Gemischen von Wasser und nichtwässrigen organischen Lösungsmitteln. Geeignete nichtwässrige organische Lösungsmittel sind beispielsweise Alkohole, wie Methanol, Ethanol, n-Propanol, und Isopropanol sowie Glykole, wie Ethylenglykol und Glycerin. Weiterhin eignen sich als Lösungsmittel Ester wie beispielsweise Ethylacetat, n-Propylacetat, Isopropylacetat, Isobutylacetat oder Butylacetat, wobei Ethylacetat zu bevorzugen ist. Zur Durchführung der radikalischen Copolymerisation legt man vorzugsweise Polyether (a1.3) vor und gibt N-Vinylamid (a1.1), Vinylacetat (a1.2) und gegebenenfalls weiteres Comonomer (a1.4) zu, gemeinsam oder getrennt, simultan oder nacheinander.

Man führt die radikalische Copolymerisation vorzugsweise bei Temperaturen von 60 bis 100°C durch. Geeigneter Druck ist beispielsweise Normaldruck, aber man kann auch höheren oder niedrigeren Druck wählen.

Die Erfindung wird durch die nachfolgenden Arbeitsbeispiele näher erläutert.

### Arbeitsbeispiele

### I. Verwendete Substanzen

### I.1 Herstellung von Copolymeren (a1)

### I.1.1 Herstellung von Copolymer (a1-1)

Zulauf 1: 240 g Vinylacetat (a1.2)
Zulauf 2: 456 g Vinylcaprolactam (a1.1-1), gelöst in 240 g Ethylacetat
Zulauf 3: 10,44 g tert-Butylperpivalat (75 Gew.% in Aliphatengemisch), verdünnt mit 67,90 g Ethylacetat

In einer Rührapparatur legte man 104,0 g Polyethylenglykol (M_{w}: 6000 g/mol) (a1.3-1), gelöst in25 g Ethylacetat, vor und erhitzte unter N₂-Atmosphäre auf 77°C. Sobald die Innentemperatur von 77°C erreicht war, wurde 1 g von Zulauf 3 zugegeben und 15 min polymerisiert. Anschließend wurde simultan mit der Dosierung von Zulauf 1, Zulauf 2 und Zulauf 3 begonnen. Zulauf 1 und Zulauf 2 wurden innerhalb von 5 Stunden zudosiert, und Zulauf 3 wurde innerhalb von 2 Stunden zudosiert. Nachdem alle Zuläufe zudosiert waren, wurde das Reaktionsgemisch noch 3 Stunden bei 77°C gerührt. Danach wurde das Reaktionsgemisch mit 500 ml Wasser verdünnt. Anschließend wurden flüchtige Bestandteile durch Wasserdampfdestillation entfernt. Die so erhältliche wässrige Lösung von Copolymer (a1-1) wurde gefriergetrocknet. Copolymer (a1-1) wurden nach Mahlung als sehr gut fließfähiges Pulver erhalten. M_{w}: 44.000 g/mol

### I.1.2 Herstellung von Copolymer (a1-2)

### Zulauf 1: 500 g Vinylcaprolactam (a1.1-1) und 180 g Vinylacetat (a1.2), gelöst in 100 g Ethylacetat

### Zulauf 2: 10,50 g tert-Butylperethylhexanoat (98 Gew.%), verdünnt mit 94,50 g Ethylacetat

In einer Rührapparatur legte man 100,0 g Polyethylenglykol (M_{w}: 6000 g/mol) (a1.3-1) und 20 g Vinylacetat (a1.2), gelöst in 165 g Ethylacetat, vor und erhitzte unter N₂-Atmosphäre auf 77°C. Sobald die Innentemperatur von 77°C erreicht war, wurde 10,5 g von Zulauf 2 zugegeben und 15 min anpolymerisiert. Anschließend wurde simultan mit der Dosierung von Zulauf 1 und Zulauf 23 begonnen. Zulauf 1 wurde innerhalb von 5 Stunden zudosiert, und Zulauf 2 wurde innerhalb von 2 Stunden zudosiert. Nachdem alle Zuläufe zudosiert waren, wurde das Reaktionsgemisch noch 3 Stunden bei 77°C gerührt. Danach wurde das Reaktionsgemisch mit 500 ml Wasser verdünnt. Anschließend wurden flüchtige Bestandteile durch Wasserdampfdestillation entfernt. Die so erhältliche wässrige Lösung von Copolymer (a1-1) wurde gefriergetrocknet. Copolymer (a1-2) wurden nach Mahlung als sehr gut fließfähiges Pulver erhalten.

### I.1.3 Herstellung von weiteren Copolymeren (a1-3) bis (a1-5)

Man ging vor wie in Beispiel I.1.2 beschrieben, jedoch wählte man jeweils andere Zusammensetzungen von Zulauf 1 und Zulauf 2.
Man erhielt die folgenden Copolymere gemäß Tabelle 1.

**Tabelle 1: Zusammensetzung von Copolymeren (a1-1) bis (a1-5)**

| Copolymer | Zusammensetzung in Gew.-% | | | K-Wert (1 Gew.-% in Ethanol) |
|---|---|---|---|---|
| | (a1.3-1) | (a1.1-1) | (a1.2) | |
| (a1-1) | 13 | 57 | 30 | 19,8 |
| (a1-2) | 12,5 | 62,5 | 25 | 18,5 |
| (a1-3) | 12,5 | 60 | 27,5 | 40,4 |
| (a1-4) | 14 | 51 | 35 | 25,2 |
| (a1-5) | 14 | 53,5 | 32,5 | 22,4 |

Als Alkoxylat (a2-1) wurde verwendet: n-C₁₈H₃₇-(OCH₂CH₂)₉-OH

### II. Herstellung von erfindungsgemäß verwendeten Formulierungen sowie von Vergleichsformulierungen

### II.1 Herstellung von Basismischungen

Als Polycarboxylat (c-1) wurde verwendet: statistisches Copolymer aus Acrylsäure/AMPS (2-Acrylamido-2-methyl-propansulfonsäure), Gewichtsverhältnis 7:3, partiell mit NaOH neutralisiert, Mw: 20.000 g/mol, K-Wert: 40, pH-Wert 5 (1% in destilliertem Wasser).

Zur Herstellung von Basismischungen wurden jeweils die betreffenden Substanzen gemäß Tabelle 2 in einer Küchenmaschine trocken miteinander vermischt und mit Hilfe eines Probenteilers aufgeteilt.

**Tabelle 2: Zusammensetzung von Basismischungen**

| | BF-P-frei | BF-P-haltig |
|---|---|---|
| Protease | 1 | 1 |
| Amylase | 0,2 | 0,2 |
| Polycarboxylat (c-1) | 10 | 6,5 |
| Natriumpercarbonat | 10,5 | 14 |
| Tetraacetylethylendiamin, | 4 | 4 |
| Natriumtripolyphosphat | - | 50 |
| Na₂Si₂O₅ | 2 | 2 |
| Na₂CO₃ | 18,8 | 18,8 |
| Natriumcitrat-Dihydrat | 33 | - |
| Methylglycindiessigsäure, Tri-Natriumsalz | 15 | - |
| HEDP | 0,5 | 0,5 |

HEDP: Dinatriumsalz der Hydroxyethan-(1,1-diphosphonsäure)
Alle Mengenangaben in g.

### II.2 Herstellung von erfindungsgemäß verwendeten Zubereitungen und von Vergleichszubereitungen

Herstellung von erfindungsgemäßer Zubereitung EZ-1

Man schmolz 10 g Alkoxylat (a2-1) auf und vermischte mit 5 g festem (Copolymer (a1-1). Dabei entstand zunächst eine inhomogene Mischung in Form einer trüben Lösung. Nach Abkühlen auf Zimmertemperatur und erneutem Aufschmelzen wurde eine homogene Mischung in Form einer klaren Lösung erhalten. Man ließ auf Zimmertemperatur abkühlen und erhielt Zubereitung EZ-1. EZ-1 war bei Zimmertemperatur fest.

### II.3 Herstellung von erfindungsgemäß verwendeter Phosphat-freier Formulierung EF-1

Man legte 19,95 g Basismischung BP-P-frei vor. Anschließend schmolz man EZ-1 auf und tropfte 1,6 g EZ-1, enthaltend 1,05 g (a2-1) und 0,55 g (a1-1) auf BP-P-frei. Man ließ die so erhältliche Formulierung EF-1 sich verfestigen.

### II.4 Herstellung von erfindungsgemäß verwendeten Phosphat-haltigen Formulierungen und Vergleichsformulierungen

### 11.4.1 Herstellung von erfindungsgemäß verwendeter Formulierung EF-1 P

Man legte 20,4 g Basismischung BP-P-haltig vor. Anschließend schmolz man 0,9 g EZ-1 auf und tropfte sie auf BP-P-haltig. Man ließ die so erhältliche Formulierung EF-1 P sich verfestigen.

### II.4.2 Herstellung von Vergleichsformulierung V-F-2P

Man legte 20,4 g Basismischung BP-P-haltig vor. Anschließend schmolz man 0,6 g Alkoxylat (a2-1) auf und tropfte es auf BP-P-haltig. Man ließ die so erhältliche Vergleichs-Formulierung V-F-2P sich verfestigen.

### III. Test von erfindungsgemäß verwendeten Formulierungen und Vergleichsformulierungen

Für die Tests zur maschinellen Geschirreinigung wurden folgende Versuchsbedingungen gewählt:
Geschirrspüler: Miele G 1222 SCL
Programm: 50°C mit R-time 2 (8 min) (ohne Vorspülen)
Spülgut: 3 Messer (WMF Tafelmesser Berlin, Monoblock)
   3 Trinkgläser Amsterdam 0,2 I
   3 FRÜHSTÜCKSTELLER "OCEAN BLAU" (aus Melamin-Harz)
   3 Porzellanteller FAHNENTELLER FLACH 19 CM
Anordnung: Messer in der Besteckschublade, Gläser im oberen Korb, Teller im unteren Korb
Geschirrspülmittel: 21 g
Schmutzzugabe: 100 g Klarspülschmutz (enthält Ei, Stärke und Fett), wurde eingefroren dosiert Klarspültemperatur: 65°C
Wasserhärte: 21°dH (Ca/Mg):HCO₃ (3:1):1.35
Spülzyklen:6; dazwischen jeweils 1 h Pause (10 min bei geöffneter Spülmaschinentür, 50 min bei geschlossener Spülmaschinentür)
Auswertung: Visuell nach 6 Spülzyklen in einer abgedunkelten Kammer unter Licht hinter einer Lochblende

Die Bewertung des Spülguts erfolgte nach 6 Spülzyklen unter Verwendung einer Notenskala von 10 (sehr gut) bis 1 (sehr schlecht). Vergeben wurden Noten von 1 - 10 für Spotting (sehr viele, intensive Spots = 1 bis keine Spots = 10) und für Filming die Noten 1 - 10 (1 = sehr starker Belag, 10 = kein Belag).

IV.1 Ergebnisse mit Phosphat-freien Formulierungen

Die Testergebnisse sind in Tabelle 3 zusammengefasst (s. folgende Seite).

IV.2 Ergebnisse mit Phosphat-haltigen Formulierungen

Die Testergebnisse sind in Tabelle 4 zusammengefasst (s. folgende Seite).

**Tabelle 3: Spülmaschinentests mit Phosphat-freier Formulierung EF-1**

| | Spotting | | | | Filming | | | |
|---|---|---|---|---|---|---|---|---|
| Formulierung | Messer | Gläser | Melaminteller | Porzellanteller | Messer | Gläser | Melaminteller | Porzellanteller |
| EF-1 | 10 | 10 | 8 | 7 | 5 | 6 | 6 | 6 |

**Tabelle 4: Spülmaschinentests mit Phosphat-haltigen Formulierungen**

| | Spotting | | | | Filming | | | |
|---|---|---|---|---|---|---|---|---|
| Formulierung | Messer | Gläser | Melaminteller | Porzellanteller | Messer | Gläser | Melaminteller | Porzellanteller |
| EF-1P | 7 | 7 | 9 | 8 | 5 | 7 | 8 | 7 |
| V-F-2P | 7 | 2 | 2 | 3 | 6 | 7 | 8 | 8 |

## Patentansprüche

1. Verwendung von Zubereitungen, enthaltend
(a1) mindestens ein Copolymer, erhältlich durch Copolymerisation von
(a1.1) mindestens einem N-Vinylamid,
(a1.2) Vinylacetat,
(a1.3) mindestens einem Polyether,
(a1.4) gegebenenfalls mindestens einem weiteren Comonomer,
(a2) mindestens ein Alkoxylat der allgemeinen Formel (I)
R¹-(OCH₂CHR²)ₘOR³ (I)
wobei die Variablen wie folgt definiert sind:
R¹ C₈-C₂₄-Alkyl, linear oder verzweigt,
R² C₁-C₁₀-Alkyl, jeweils gleich oder verschieden, linear oder verzweigt, oder Wasserstoff,
R³ Wasserstoff oder C₁-C₄-Alkyl, linear oder verzweigt,
m eine Zahl im Bereich von 1 bis 100,
in Formulierungen für die maschinelle Geschirrreinigung.

2. Verwendung nach Anspruch 1, **dadurch gekennzeichnet, dass** sie im Bereich von 1 bis 50 Gew.-% Copolymer (a1) und 50 bis 99 Gew.-% Alkoxylat (a2) enthält.

3. Verwendung nach Anspruch 1 oder 2, **dadurch gekennzeichnet, dass** Copolymer (a1) erhältlich ist durch Copolymerisation von
insgesamt im Bereich von 30 bis 80 Gew.-% N-Vinylamid (a1.1),
insgesamt im Bereich von 10 bis 50 Gew.-% Vinylacetat (a1.2),
insgesamt im Bereich von 10 bis 50 Gew.-% Polyether (a1.3),
insgesamt im Bereich von null bis 10 Gew.-% Comonomer(e) (a1.4),
jeweils bezogen auf die Masse des gesamten Copolymers (a1).

4. Verwendung nach einem der Ansprüche 1 bis 3, **dadurch gekennzeichnet, dass** es sich bei Copolymer (a1) um ein Pfropfcopolymer handelt.

5. Verwendung nach einem der Ansprüche 1 bis 4, **dadurch gekennzeichnet, dass** man N-Vinylamid (a1.1) wählt aus N-Vinyllactamen.

6. Verwendung nach einem der Ansprüche 1 bis 4, **dadurch gekennzeichnet, dass** man N-Vinylamid (a1.1) wählt aus N-Vinylpyrrolidon und N-Vinylcaprolactam.

7. Verwendung nach einem der Ansprüche 1 bis 6, **dadurch gekennzeichnet, dass** man Polyether (a1.3) wählt aus Polyethylenglykolen mit einem mittleren Molekulargewicht M_{w} im Bereich von 1.000 bis 100.000 g/mol.

8. Verwendung nach einem der Ansprüche 1 bis 7, **dadurch gekennzeichnet, dass** man Alkoxylat (a.2) wählt aus Ethoxylaten von linearen C₁₆-C₁₈-Alkanolen mit im Mittel 8,5 bis 9,5 mol Ethylenoxid pro mol linearem C₁₆-C₁₈-Alkanol.

9. Verwendung nach einem der Ansprüche 1 bis 8, **dadurch gekennzeichnet, dass** Alkoxylat (a2) mindestens 80 Gew.-% mindestens ein Ethoxylat von linearen C₁₆-C₁₈-Alkoholen der Formel (I) mit m gewählt aus 8, 9 und 10 enthält.

10. Verwendung nach einem der Ansprüche 1 bis 9, **dadurch gekennzeichnet, dass** Copolymer (a1) und Alkoxylat (a2) als feste Lösung vorliegen.

11. Verfahren zur maschinellen Reinigung von Geschirr unter Verwendung von mindestens einer Formulierung, enthaltend
(a) insgesamt im Bereich von 0,1 bis 20 Gew.-% mindestens eine Zubereitung nach einem der Ansprüche 1 bis 9,
(b) insgesamt im Bereich von 0 bis 10 Gew.-% nichtionisches Tensid, das von Copolymer (a1) und von Alkoxylat (a2) verschieden ist,
(c) insgesamt im Bereich von 0 bis 20 Gew.-% ein oder mehrere Polycarboxylate,
(d) insgesamt im Bereich von 0 bis 50 Gew.-% Komplexbildner, die von anorganischen Phosphaten verschieden sind,
(e) insgesamt im Bereich von 0 bis 70 Gew.-% ein oder mehrere anorganische Phosphate,
(f) insgesamt im Bereich von 0 bis 60 Gew.-% weitere insbesondere Phosphat-freie Builder und Cobuilder, die jeweils von Komplexbildner (d) verschieden sind,
(g) insgesamt im Bereich von 0 bis 30 Gew.-% Bleichmittel und gegebenenfalls Bleichaktivatoren oder Bleichkatalysatoren,
(h) insgesamt im Bereich von 0 bis 8 Gew.-% Enzym(e),
(i) insgesamt im Bereich von 0 bis 50 Gew.-% ein oder mehrere weitere Zusatzstoffe, und gegebenenfalls Wasser.

12. Verfahren nach Anspruch 11, **dadurch gekennzeichnet, dass** man Zusatzstoffe wählt aus anionischen oder zwitterionischen Tensiden, Alkaliträgern, Korrosionsinhibitoren, Entschäumern, Farbstoffen, Duftstoffen, Konservierungsmitteln, Füllstoffen, organischen Lösungsmitteln, Tablettierhilfsmitteln, Disintegrationsmitteln, Verdickern und Löslichkeitsvermittlern.

13. Verwendung von Copolymer (a1), erhältlich durch Copolymerisation von
(a1.1) mindestens einem N-Vinylamid,
(a1.2) Vinylacetat,
(a1.3) mindestens einem Polyether,
(a1.4) gegebenenfalls mindestens einem weiteren Comonomer,
in Formulierungen für die maschinelle Geschirrreinigung.

14. Verwendung nach Anspruch 13, **dadurch gekennzeichnet, dass** Copolymer (a1) erhältlich ist durch Copolymerisation von
insgesamt im Bereich von 30 bis 80 Gew.-% N-Vinylamid (a1.1),
insgesamt im Bereich von 10 bis 50 Gew.-% Vinylacetat (a1.2),
insgesamt im Bereich von 10 bis 50 Gew.-% Polyether (a1.3),
insgesamt im Bereich von null bis 10 Gew.-% Comonomer(e) (a1.4),
jeweils bezogen auf die Masse des gesamten Copolymers (a1).

## Claims

1. The use of preparations comprising
(a1) at least one copolymer obtainable by copolymerization of
(a1.1) at least one N-vinylamide,
(a1.2) vinyl acetate,
(a1.3) at least one polyether,
(a1.4) optionally at least one further comonomer,
(a2) at least one alkoxylate of the general formula (I)
R¹-(OCH₂CHR²)ₘOR³ (I)
where the variables are defined as follows:
R¹ is C₈-C₂₄-alkyl, linear or branched,
R² is C₁-C₁₀-alkyl, in each case identical or different, linear or branched, or hydrogen,
R³ is hydrogen or C₁-C₄-alkyl, linear or branched,
m is a number in the range from 1 to 100,
in formulations for machine dishwashing.

2. The use according to claim 1, which comprises in the range from 1 to 50% by weight of copolymer (a1) and 50 to 99% by weight of alkoxylate (a2).

3. The use according to claim 1 or 2, wherein copolymer (a1) is obtainable by copolymerization of in total in the range from 30 to 80% by weight of N-vinylamide (a1.1),
in total in the range from 10 to 50% by weight of vinyl acetate (a1.2),
in total in the range from 10 to 50% by weight of polyether (a1.3),
in total in the range from zero to 10% by weight of comonomer(s) (a1.4),
in each case based on the mass of the total copolymer (a1).

4. The use according to any one of claims 1 to 3, wherein copolymer (a1) is a graft copolymer.

5. The use according to any one of claims 1 to 4, wherein N-vinylamide (a1.1) is selected from N-vinyllactams.

6. The use according to any one of claims 1 to 4, wherein N-vinylamide (a1.1) is selected from N-vinylpyrrolidone and N-vinylcaprolactam.

7. The use according to any one of claims 1 to 6, wherein polyether (a1.3) is selected from polyethylene glycols having an average molecular weight M_{w} in the range from 1000 to 100 000 g/mol.

8. The use according to any one of claims 1 to 7, wherein alkoxylate (a.2) is selected from ethoxylates of linear C₁₆-C₁₈-alkanols having on average 8.5 to 9.5 mol of ethylene oxide per mole of linear C₁₆-C₁₈-alkanol.

9. The use according to any one of claims 1 to 8, wherein the alkoxylate (a2) comprises at least 80% by weight of at least one ethoxylate of linear C₁₆-C₁₈-alcohols of the formula (I) where m is selected from 8, 9 and 10.

10. The use according to any one of claims 1 to 9, wherein copolymer (a1) and alkoxylate (a2) are present as solid solution.

11. A machine dishwashing method using at least one formulation comprising
(a) in total in the range from 0.1 to 20% by weight of at least one preparation according to any one of claims 1 to 9,
(b)in total in the range from 0 to 10% by weight of nonionic surfactant which is different from copolymer (a1) and from alkoxylate (a2),
(c) in total in the range from 0 to 20% by weight of one or more polycarboxylates,
(d) in total in the range from 0 to 50% by weight of complex formers which are different from inorganic phosphates,
(e) in total in the range from 0 to 70% by weight of one or more inorganic phosphates,
(f) in total in the range from 0 to 60% of further in particular phosphate-free builders and cobuilders which are in each case different from complex former (d)
(g) in total in the range from 0 to 30% by weight of bleaches and optionally bleach activators or bleach catalysts,
(h) in total in the range from 0 to 8% by weight of enzyme (s),
(i) in total in the range from 0 to 50% by weight of one or more further additives,
and optionally water.

12. The method according to claim 11, wherein additives are selected from anionic or zwitterionic surfactants, alkali carriers, corrosion inhibitors, antifoams, dyes, fragrances, preservatives, fillers, organic solvents, tableting auxiliaries, disintegrants, thickeners and solubility promoters.

13. The use of copolymer (a1) obtainable by copolymerization of
(a1.1) at least one N-vinylamide,
(a1.2) vinyl acetate,
(a1.3) at least one polyether,
(a1.4) optionally at least one further comonomer,
in formulations for machine dishwashing.

14. The process according to claim 13, wherein copolymer (a1) is obtainable by copolymerization of in total in the range from 30 to 80% by weight of N-vinylamide (a1.1),
in total in the range from 10 to 50% by weight of vinyl acetate (a1.2),
in total in the range from 10 to 50% by weight of polyether (a1.3),
in total in the range from zero to 10% by weight of comonomer(s) (a1.4),
in each case based on the mass of the total copolymer (a1).

## Revendications

1. Utilisation de préparations, contenant
(a1) au moins un copolymère pouvant être obtenu par copolymérisation de
(a1.1) au moins un N-vinylamide,
(a1.2) de l'acétate de vinyle,
(a1.3) au moins un polyéther,
(a1.4) éventuellement au moins un comonomère supplémentaire,
(a2) au moins un alcoxylate de formule générale (I)
R¹-(OCH₂CHR²)ₘOR³ (I)
dans laquelle les variables sont définies de la manière suivante :
R¹ alkyle en C₈-C₂₄, linéaire ou ramifié,
les R² alkyle en C₁-C₁₀, à chaque fois identiques ou différents, linéaires ou ramifié, ou hydrogène,
R³ hydrogène ou alkyle en C₁-C₄, linéaire ou ramifié,
m un nombre dans la plage allant de 1 à 100,
dans des formulations pour le lavage de la vaisselle en machine.

2. Utilisation selon la revendication 1, **caractérisée en ce qu'**elle contient dans la plage allant de 1 à 50 % en poids de copolymère (a1) et 50 à 99 % en poids d'alcoxylate (a2).

3. Utilisation selon la revendication 1 ou 2, **caractérisée en ce que** le copolymère (a1) peut être obtenu par copolymérisation de
au total dans la plage allant de 30 à 80 % en poids de N-vinylamide (a1.1),
au total dans la plage allant de 10 à 50 % en poids d'acétate de vinyle (a1.2),
au total dans la plage allant de 10 à 50 % en poids de polyéther (a1.3),
au total dans la plage allant de zéro à 10 % en poids de comonomère(s) (a1.4),
à chaque fois par rapport à la masse du copolymère total (a1).

4. Utilisation selon l'une quelconque des revendications 1 à 3, **caractérisée en ce que** le copolymère (a1) est un copolymère greffé.

5. Utilisation selon l'une quelconque des revendications 1 à 4, **caractérisée en ce que** le N-vinylamide (a1.1) est choisi parmi les N-vinyllactames.

6. Utilisation selon l'une quelconque des revendications 1 à 4, **caractérisée en ce que** le N-vinylamide (a1.1) est choisi parmi la N-vinylpyrrolidone et le N-vinylcaprolactame.

7. Utilisation selon l'une quelconque des revendications 1 à 6, **caractérisée en ce que** le polyéther (a1.3) est choisi parmi les polyéthylène glycols d'un poids moléculaire moyen M_{w} dans la plage allant de 1 000 à 100 000 g/mol.

8. Utilisation selon l'une quelconque des revendications 1 à 7, **caractérisée en ce que** l'alcoxylate (a.2) est choisi parmi les éthoxylates d'alcanols en C₁₆-C₁₈ linéaires contenant en moyenne 8,5 à 9,5 moles d'oxyde d'éthylène par mole d'alcanol en C₁₆-C₁₈ linéaire.

9. Utilisation selon l'une quelconque des revendications 1 à 8, **caractérisée en ce que** l'alcoxylate (a2) contient au moins 80 % en poids d'au moins un éthoxylate d'alcools en C₁₆-C₁₈ linéaires de formule (I) avec m choisi parmi 8, 9 et 10.

10. Utilisation selon l'une quelconque des revendications 1 à 9, **caractérisée en ce que** le copolymère (a1) et l'alcoxylate (a2) se présentent sous la forme d'une solution solide.

11. Procédé de lavage en machine de vaisselle utilisant au moins une formulation, contenant :
(a) au total dans la plage allant de 0,1 à 20 % en poids d'au moins une préparation selon l'une quelconque des revendications 1 à 9,
(b) au total dans la plage allant de 0 à 10 % en poids d'un tensioactif non ionique, qui est différent du copolymère (a1) et de l'alcoxylate (a2),
(c) au total dans la plage allant de 0 à 20 % en poids d'un ou de plusieurs polycarboxylates,
(d) au total dans la plage allant de 0 à 50 % en poids de complexants, qui sont différents de phosphates inorganiques,
(e) au total dans la plage allant de 0 à 70 % en poids d'un ou de plusieurs phosphates inorganiques,
(f) au total dans la plage allant de 0 à 60 % en poids d'autres adjuvants et co-adjuvants notamment sans phosphate, qui sont chacun différents des complexants (d),
(g) au total dans la plage allant de 0 à 30 % en poids d'agents blanchissants et éventuellement d'activateurs de blanchiment ou de catalyseurs de blanchiment,
(h) au total dans la plage allant de 0 à 8 % en poids d'une ou de plusieurs enzymes,
(i) au total dans la plage allant de 0 à 50 % en poids d'un ou de plusieurs additifs supplémentaires,
et éventuellement de l'eau.

12. Procédé selon la revendication 11, **caractérisé en ce que** les additifs sont choisis parmi les tensioactifs anioniques ou zwitterioniques, les supports d'alcalis, les inhibiteurs de corrosion, les démousseurs, les colorants, les parfums, les conservateurs, les charges, les solvants organiques, les adjuvants de pastillage, les agents de désintégration, les épaississants et les promoteurs de solubilité.

13. Utilisation d'un copolymère (a1), pouvant être obtenu par copolymérisation de
(a1.1) au moins un N-vinylamide,
(a1.2) de l'acétate de vinyle,
(a1.3) au moins un polyéther,
(a1.4) éventuellement au moins un comonomère supplémentaire,
dans des formulations pour le lavage de la vaisselle en machine.

14. Utilisation selon la revendication 13, **caractérisée en ce que** le copolymère (a1) peut être obtenu par copolymérisation de
au total dans la plage allant de 30 à 80 % en poids de N-vinylamide (a1.1),
au total dans la plage allant de 10 à 50 % en poids d'acétate de vinyle (a1.2),
au total dans la plage allant de 10 à 50 % en poids de polyéther (a1.3),
au total dans la plage allant de zéro à 10 % en poids de comonomère(s) (a1.4),
à chaque fois par rapport à la masse du copolymère total (a1).
